# EUROPÄISCHE PATENTSCHRIFT

(11) **EP 0 967 027 B1**
(45) Veröffentlichungstag und Bekanntmachung des Hinweises auf die Patenterteilung: **02.10.2002**
(21) Anmeldenummer: 99111381.2
(22) Anmeldetag: 11.06.1999
(51) Int. Cl.: B21D 3/00

(54) **Verfahren zum Richten von Profilstahl bei gleichzeitiger Minimierung der Eigenspannungen**
Method for straightening steel sections while at the same time minimising the internal stress
Méthode de redressement de profilés métalliques en minimisant les tensions internes en même temps

(30) Priorität: 27.06.1998 DE 19828784
(43) Veröffentlichungstag der Anmeldung: 29.12.1999
(73) Patentinhaber: SMS Demag AG, 40237 Düsseldorf (DE)
(72) Erfinder: Hartung, Hans Georg, Dr.-Ing., 50259 Pulheim (DE); Kümmel, Lutz, Dipl.-Ing., 41363 Jürgen-Gierath (DE); Böhmer, Bruno, Dipl.-Ing., 40699 Erkrath (DE); Roloff, Wolfgang, Dipl.-Ing., 41238 Mönchengladbach (DE)
(74) Vertreter: Valentin, Ekkehard, Dipl.-Ing.

(56) Entgegenhaltungen:
- EP-A- 0 362 122
- PATENT ABSTRACTS OF JAPAN vol. 1998, no. 11, 30. September 1998 (1998-09-30) & JP 10 156436 A (NIPPON SEIKO KK), 16. Juni 1998 (1998-06-16)

## Beschreibung

Die Erfindung betrifft ein Verfahren zum Richten von gewalztem Profilstahl gemäß dem Oberbegriff des Anspruchs 1.

Ein solches Verfahren ist aus der EP-A-362122 bekannt.

Das Kühlen von gewalztem Profilstahl, zum Beispiel Doppel-T und U-Profil, Winkel erfolgt üblicherweise auf einem Kühlbett. Infolge der ungleichmäßigen Abkühlung verziehen sich die Profile. Dieser Verzug wirkt sich nachteilig auf deren Geradheits- und Eigenspannungszustand aus. Diese beiden genannten Qualitätskriterien gemeinsam genommen, lassen sich mit dem Qualitätskriterium Planheit beim Bandwalzen vergleichen. Eine reduzierte Geradheit (Profilkrümmung, Drall und Biegekrümmung) geht häufig mit hohen Eigenspannungen einher. Gekrümmte Profile müssen nachbearbeitet werden. Eigenspannungen vermindern die Profiltragfähigkeit.

Die auftretenden Krümmungen werden nach dem Stand der Technik bei niedrigen Profiltemperaturen durch einen oder mehrere Richtvorgänge auf ein tolerables Maß zurückgeführt. Hierzu kommen Rollenrichtmaschinen und Richtpressen zum Einsatz.

Rollenrichtmaschinen, die Profile kontinuierlich richten, bewirken dabei zunächst eine erneute Krümmung des Profils auf ein definiertes Maß. Dabei werden die vorhandenen Eigenspannungen durch neue definierte Eigenspannung beseitigt. Prinzipbedingt ist dies jedoch nicht über den gesamten Profilquerschnitt möglich. Im Bereich der neutralen Faser verbleibt während des gesamten Richtvorganges ein unbeeinflußter Materialbereich. Nach der ersten Biegung wird das Produkt einer definierten Wechselbiegung (mehrere Krümmungswechsel) unterzogen. Dabei werden die Eigenspannungen so verändert, daß das Profil nach dem Richtvorgang gerade ist. Resteigenspannungen bleiben prinzipbedingt erhalten. Nachteilig sind die im Profilstahl verbleibenden Eigenspannungen mit den bereits erwähnten Problemen bei der Tragfähigkeit der Profile. Stark gekrümmte Profile bereiten außerdem Probleme während des Richtvorganges (z. B. Einfädeln in die Maschine).

Bei der diskontinuierlich arbeitenden Richtpresse werden nach und nach einzelne unzulässig stark gekrümmte Abschnitte des Profilstahls durch eine möglichst exakt entgegengesetzte Biegung kompensiert. Ein Einfluß auf den Eigenspannungszustand kann in der Richtpresse nicht genommen werden. Nachteilig wirkt sich der diskontinuierliche und unbekannte Eigenspannungszustand nach dem Richtvorgang auf die Profiltragfähigkeit aus. Dieses Verfahren stört den Materialfluß in der Profilstahlherstellung und erfordert viel Zeit.

Ausgehend von diesem Stand der Technik liegt der Erfindung die Aufgabe zugrunde, ein Verfahren zum Richten von gewalztem Profilstahl zu schaffen, das ohne den apparativen Aufwand der vorerwähnten Richtvorrichtungen einen qualitativ hochwertigen, eigenspannungsarmen Profilstahl liefert.

Die Richtwirkung des erfindungsmäßigen Verfahrens beruht auf der an sich bekannten Wirkungsweise des Streckrichtens, wie es beispielsweise in Reckeinrichtungen durchgeführt wird (aktives Ziehen am Produkt bis in Reckrichtung über den Querschnitt plastische Verformung auftritt). Die Richtwirkung bei dem erfindungsgemäßen Verfahren wird jedoch im Unterschied zu den bekannten Verfahren und Vorrichtungen nicht aktiv über ziehende und/oder gegebenenfalls biegende Werkzeuge erzeugt, sondern durch Umwandlung einer thermischen Dehnung in eine plastische Dehnung des Profilstahls.

Im einzelnen wird dies bei einem Verfahren der eingangs erwähnten Art dadurch erreicht, daß mindestens ein Profilstahl, dessen maximale örtliche Querschnittstemperatur unterhalb von Aᵣ₁ und dessen minimale örtliche Querschnittstemperatur oberhalb einer unteren Grenztemperatur ϑᵤ liegt, eingespannt und anschließend abgekühlt wird, wobei bereits die untere Grenztemperatur ϑᵤ aufgrund der Einspannung eine thermische Dehnung in sämtlichen Fasern des Profilstahls hervorruft, die größer ist als die Dehnung, die für eine Plastifizierung der Fasern erforderlich wäre, die bei einspannungsfreier, reiner Luftkühlung des Profilstahls die größten Druckeigenspannungen erfahren würden.

Voraussetzung für die Durchführung des erfindungsgemäßen Verfahrens ist, daß der Profilstahl erst eingespannt wird, wenn er vollständig umgewandelt ist. Infolge der Abkühlung wird der in ortsfesten Spannmitteln gehaltene Profilstahl aufgrund der Temperaturabnahme gedehnt (thermische Dehnung). Diese thermische Dehnung wird in eine kombinierte elastisch - plastische Dehnung des Profilstahls umgewandelt. Der elastische Dehnungsanteil ist trotz unterschiedlicher plastischer Dehnung über den Querschnitt des Profilstahls gleichförmig, so daß auch nach Entspannung des Profilstahls keine Verkrümmung zu erwarten ist. Der Grund hierfür ist darin zu sehen, daß aufgrund der insgesamt geringen Dehnungsunterschiede über den Querschnitt des Profilstahls keine nennenswerten verfestigungsbedingten Fließspannungsunterschiede zu erwarten sind.

Die Temperatur des Profilstahls darf beim Einspannen an keiner Stelle Aᵣ₁ überschreiten und an keiner Stelle eine untere Grenztemperatur ϑᵤ unterschreiten. Ist nämlich die untere Grenztemperatur ϑᵤ unterschritten, reicht die sich in Folge dieser Temperatur in dem eingespannten Profilstahl entwickelnde Dehnung nicht aus, um die Fasern zu plastifizieren, die bei normaler einspannungsfreier Luftabkühlung des Profilstahls die größte Druckeigenspannung ^{E}σ_{D, max} erfahren.

Rechnerisch ergibt sich die untere Grenztemperatur ϑᵤ, bei der das erfindungsgemäße Richtverfahren noch durchführbar ist, gemäß folgender Formel:${\text{ϑ}}_{\text{u}} {\text{= ∂}}_{\text{Ende Einspannung}} \text{+} \frac{{\text{k}}_{\text{ƒ}} \text{+} {\text{E}}_{\text{ϑ} \text{Di} \text{max}}}{\text{α•} \text{E}}$

Dabei bedeuten:
- ϑ_{u:}: untere Grenztemperatur,
- ϑ_{Ende Einspannung:}: _{Temperatur gegen Ende der Einspannung des} Profilstahls,
- k_{f}:: Kaltstreckgrenze des Profilstahls,
- E:: Elastizitätsmodul E des Profilstahls bei RT,
- α:: linearer Wärmeausdehnungsqoeffizient des Profilstahls,
- ^{E}σ_{D, max} :: Maximalwert der Druckeigenspannung des Profilstahls bei einspannungsfreier Abkühlung des Profilstahls an der Luft.

Für ϑ_{Ende Einspannung} = 80 °C und kf = 380 N/mm² ergibt sich für Stahl eine untere Grenztemperatur von ca. ϑᵤ ≈ 330 °C.

Um Beschädigungen an den verwendbaren Bereichen des Profilstahls zu vermeiden, ist er während des Kühlens an seinen Profilenden eingespannt, die nach dem Abkühlen abgeschopft werden.

Im Falle unterschiedlicher Walzlängen des Profilstahles muß zumindest eines der während des Kühlens ortsfesten Mittel zum Einspannen des Profilstahls verfahrbar sein.

Um die im Profil verbleibenden Eigenspannungen zu reduzieren, hat es sich als vorteilhaft herausgestellt, den eingespannten Profilstahl bis auf eine für einen Übergang auf ein Kühlbett übliche Temperatur von unter 100°C, insbesondere im Bereich von etwa 80°C zu kühlen. Da die in dem Profilstahl verbleibenden Eigenspannungen in dem erfindungsgemäßen Verfahren in erster Linie von dem Temperaturniveau gegen Ende des eingespannten Kühlvorganges abhängen, ist bei diesen Temperaturen nicht mit nennenswerten thermischen Inhomogenitäten und damit Eigenspannungen nach weiterer Abkühlung auf die Umgebungstemperatur zu rechnen.

Wird der Profilstahl beschleunigt abgekühlt, verkürzt sich die Belegungszeit der zur Durchführung des Verfahrens erforderlichen Einspannmittel und Kühlvorrichtungen. Damit läßt sich die Anzahl der durchsatzbedingt notwendigen Einspannmittel und Kühlvorrichtungen reduzieren. Außerdem läßt sich die Größe des Kühlbettes verringern, da die Gesamtkühlzeit erheblich verringert ist.

Vorteilhaft kommen an sich bekannte Spritzdüsen zur beschleunigten Kühlung des Profilstahles zum Einsatz.

Das erfindungsgemäße Verfahren wird nachfolgend anhand von Zeichnungen erläutert. Es zeigen:
- Fig. 1: eine schematische Darstellung des Verfahrensablaufes,
- Fig. 2: ein Schaubild der Temperaturverläufe ausgewählter Fasern eines erfindungsgemäß eingespannten Profilstahles HEB 140,
- Fig. 3: den Profilstahl entsprechend dem Schaubild nach Fig. 2,
- Fig. 4: ein Schaubild der in dem Querschnitt des Profiles nach Figur 3 verbleibenden Eigenspannungen,
- Fig. 5: ein Schaubild der Entwicklung der Spannkraft während des Kühlens des Profilstahles HEB 140.

Nachfolgend wird anhand von Figur 1 der erfindungsgemäße Verfahrensablauf erläutert: Der gewalzte Profilstahl 1 wird in an sich bekannter Weise auf ein Kühlbett 2 übergeben und quer zur Walzrichtung zu Spannmitteln 3a, 3b gefördert, zwischen denen der Profilstahl 1 im Bereich seiner Profilenden 1a, 1b eingespannt wird. Während des Einspannens des Profilstahls 1 liegt dessen maximale örtliche Querschnittstemperatur unterhalb von Aᵣ₁ und dessen minimale örtliche Querschnittstemperatur oberhalb einer unteren Grenztemperatur ϑᵤ. Aufgrund der sich an das Einspannen anschließenden weiteren Abkühlung des Profilstahls 1 wird der Profilstahl gedehnt (thermische Dehnung). Diese thermische Dehnung wird in eine kombinierte elastisch - plastische Dehnung des Profilstahls umgewandelt.

Ist der Profilstahl 1 auf eine Temperatur von etwa 80°C abgekühlt, wird die Einspannung aufgehoben und der Profilstahl anschließend abgeschopft.

Die nutzbare Länge 1 des Profilstahles 1 kühlt dann frei von nennenswerten thermischen Inhomogenitäten und Eigenspannungen auf Umgebungstemperatur ab. Für einen HEB 140 mit einer Länge von 100 m ergibt sich bei reiner Luftkühlung eine Kühldauer von 64 min., bei einer forcierten Luftkühlung mit einer Reihe von Ventilatoren eine Kühlzeit von 42 min. und bei einer Wasserkühlung von 10 Sekunden Dauer mit einer gleichmäßig beaufschlagten Wassermenge von 28 m³ und einem Vorlaufdruck von etwa 10 bar eine Kühlzeit des Profilstahls HEB 140 auf die Endtemperatur von 80°C von nur 10 min.

Figur 2 zeigt die Temperaturverläufe ausgewählter Fasern des Pofilstahls 1 bei Wasserkühlung mit den vorgenannten Parametern. Die Zuordnung der Faser zu dem Querschnitt des Profilstahls 1 ist Figur 3 zu entnehmen. Figur 2 verdeutlicht eine sehr rasche Abkühlung sämtlicher Fasern unterhalb von 450°C, die auf das Einsetzen der Wasserkühlung bei T = 555 s zurückzuführen ist. Die Wasserkühlung endet bei T = 565 s. Die Einspannung des Profilstahles 1 erfolgt wenige Sekunden vor Beginn der Spritzkühlung, nämlich bei T = 550 s und endet wenige Sekunden nach Beendigung der Spritzkühlung, nämlich bei T = 570 s.

Aus der Figur 4 gehen die in dem Querschnitt des Profilstahles 1 verbleibenden Spannungen nach der 10 Sekunden dauernden Wasserkühlung und 20 Sekunden dauernden Einspannung hervor. Die maximal auftretende Eigenspannung ist mit ca. 20 N/mm² (etwa 4,3 % der Kaltfließspannung) im Vergleich zu Ergebnissen bei einspannungsfreier, reiner Luftabkühlung sehr klein.

In Figur 5 ist die Entwicklung der Spannkraft während des Kühlens des Profilstahls 1 zu sehen. Die maximal auftretende Spannkraft von weniger als 2.000 kN ist ohne weiteres technisch beherrschbar.

## Patentansprüche

1. Verfahren zum Richten von gewalztem Profilstahl,
**dadurch gekennzeichnet,**
- **daß** mindestens ein Profilstahl (1), dessen maximale örtliche Querschnittstemperatur unterhalb von Aᵣ₁ und dessen minimale örtliche Querschnittstemperatur oberhalb einer unteren Grenztemperatur ϑᵤ liegt, eingespannt und anschließend abgekühlt wird,
- wobei bereits die untere Grenztemperatur ϑᵤ aufgrund der Einspannung eine thermische Dehnung in sämtlichen Fasern des Profilstahls (1) hervorruft, die größer ist als die Dehnung, die für eine Plastifizierung der Fasern erforderlich wäre, die bei einspannungsfreier. reiner Luftkühlung des Profilstahls die größten Druckeigenspannungen erfahren würden.

2. Verfahren zum Richten von gewalztem Profilstahl nach Anspruch 1,
**dadurch gekennzeichnet,**
**daß** der Profilstahl (1) während des Kühlens an seinen Profilenden (1a, 1b) eingespannt ist, die nach dem Abkühlen abgeschopft werden.

3. Verfahren zum Richten von gewalztem Profilstahl nach Anspruch 1 oder 2,
**dadurch gekennzeichnet,**
**daß** die während des Kühlens ortsfesten Mittel (3a, 3b) zum Einspannen des Profilstahls (1) durch Verfahren zumindest eines der Spannmittel (3a, 3b) an unterschiedliche Längen des Profilstahls angepaßt werden.

4. Verfahren zum Richten von gewalztem Profilstahl nach einem der Ansprüche 1 bis 3,
**dadurch gekennzeichnet,**
**daß** der eingespannte Profilstahl (1) bis auf eine für einen Übergang auf ein Kühlbett übliche Abgangstemperatur, insbesondere im Bereich von etwa 80° C gekühlt wird.

5. Verfahren zum Richten von gewalztem Profilstahl nach einem der Ansprüche 1 bis 4,
**dadurch gekennzeichnet, daß** der Profilstahl (1) beschleunigt abgekühlt wird.

6. Verfahren zum Richten von gewalztem Profilstahl nach Anspruch 5,
**dadurch gekennzeichnet,**
**daß** der Profilstahl (1) mit Flüssigkeit, das insbesondere mit an sich bekannten Spritzdüsen aufgebracht wird, beschleunigt abgekühlt wird.

## Claims

1. A method for straightening rolled sectional steel, **characterised in that**
- at least one rolled steel section (1), having a maximum local cross-sectional temperature less than Aᵣ₁ and a minimum local cross-sectional temperature greater than a lower threshold temperature ᵤ, is clamped and subsequently cooled,
- wherein as a result of the clamping, the lower threshold temperature _{u,} already creates thermal elongation in all the fibres of rolled steel section (1) which is greater than the elongation which would be necessary for plastification of the fibres that would be exposed to the greatest internal pressure stresses as a consequence of pure air cooling without clamping.

2. The method for straightening rolled sectional steel according to claim 1, **characterised in that**
rolled steel section (1) is clamped at its sectional ends (1a, 1b) during cooling, which are chopped off when cooling is complete.

3. The method for straightening rolled sectional steel according to claim 1 or 2, **characterised in that**
the separation between elements (3a, 3b) for clamping rolled steel section (1), which are stationary during cooling, may be altered to match different lengths of rolled steel section by moving one of clamping elements (3a, 3b).

4. The method for straightening rolled sectional steel according to any of claims 1 to 3, **characterised in that**
the clamped rolled steel section (1) is cooled to a removal temperature usually applied for transfer to a cooling bed, particularly in the region of about 80 °C.

5. The method for straightening rolled sectional steel according to any of claims 1 to 4, **characterised in that**
the cooling of the rolled steel section (1) is accelerated.

6. The method for straightening rolled sectional steel according to claim 5, **characterised in that**
rolled steel section (1) is cooled at an accelerated rate by liquid, which is particularly applied using spray nozzles known in the art.

## Revendications

1. Procédé pour redresser de l'acier profilé laminé, **caractérisé**
- **en ce qu**'au moins un acier profilé (1), dont la température de section locale maximale est inférieure à Aᵣ₁ et dont la température de section locale minimale est supérieure à une température limite inférieure νᵤ, est fixée et ensuite refroidie,
- sachant que déjà la température limite νᵤ inférieure entraîne du fait de la fixation une dilatation thermique dans toutes les fibres de l'acier profilé (1) qui est supérieure à la dilatation qui serait nécessaire pour une plastification des fibres, qui subiraient les tensions internes de pression maximales avec un refroidissement par air uniquement et sans serrage de l'acier profilé.

2. Procédé pour redresser de l'acier profilé laminé selon la revendication 1, **caractérisé en ce que** l'acier profilé (1) est serré pendant le refroidissement sur ses extrémités profilées (1a, 1b), qui sont éboutées après le refroidissement.

3. Procédé pour redresser de l'acier profilé laminé selon la revendication 1 ou 2, **caractérisé en ce que** les moyens (3a, 3b) fixes pendant le refroidissement destiné au serrage de l'acier profilé (1) sont adaptés à différentes longueurs de l'acier profilé par le déplacement d'au moins l'un des moyens de serrage (3a, 3b).

4. Procédé pour redresser de l'acier profilé laminé selon l'une quelconque des revendications 1 à 3, **caractérisé en ce que** l'acier profilé (1) serré est refroidi jusqu'à une température de sortie classique pour un transfert sur un lit refroidisseur, en particulier dans la plage d'environ 80 °C.

5. Procédé pour redresser de l'acier profilé laminé selon l'une quelconque des revendications 1 à 4, **caractérisé en ce que** l'acier profilé (1) est refroidi de façon accélérée.

6. Procédé pour redresser de l'acier profilé laminé selon la revendication 5, **caractérisé en ce que** l'acier profilé (1) est refroidi de façon accélérée avec du liquide, qui est appliqué en particulier avec des gicleurs déjà connus.
